# EUROPÄISCHE PATENTSCHRIFT

(11) **EP 0 073 024 B1**
(45) Veröffentlichungstag und Bekanntmachung des Hinweises auf die Patenterteilung: **20.05.1987**
(21) Anmeldenummer: 82107582.7
(22) Anmeldetag: 19.08.1982
(51) Int. Cl.: B32B 18/00, F02F 7/00, F02F 3/14

(54) **Mehrschichtige Wand eines hohlen Körpers und Verfahren zur Herstellung derselben**
Laminated wall of a hollow body and process for manufacturing the same
Paroi stratifiée d'un corps creux et procédé pour sa fabrication

(30) Priorität: 21.08.1981 DE 3133209
(43) Veröffentlichungstag der Anmeldung: 02.03.1983
(73) Patentinhaber: MTU MOTOREN- UND TURBINEN-UNION MÜNCHEN GMBH, D-80976 München (DE)
(72) Erfinder: Hüther, Werner, Dr. Ing., D-8047 Karlsfeld (DE); Rossmann, Axel, Ing. grad., D-8047 Karlsfeld (DE)

## Beschreibung

Die Erfindung bezieht sich auf eine mehrschichtige Wand gemäß dem Oberbegriff des Anspruchs 1. Die Erfindung bezieht sich ferner auf Verfahren zur Herstellung der erfindungsgemäßen mehrschichtigen Wand.

Aufgabe der Erfindung ist es, eine anfangs genannte mehrschichtige Wand zu schaffen, die thermisch und mechanisch hoch belastbar und, wenn erwünscht, gut wärmeisolierend ist.

Zur Lösung dieser Aufgabe besteht die Erfindung darin, daß die mehrschichtige Hohlkörperwand wie im Kennzeichen des Anspruchs 1 angegeben auf gebaut ist.

Die dort genannte keramische Innenschicht bzw. deren keramischer Werkstoff ist also von der Art, daß sie bzw. er große Temperaturen und/oder großen Verschleiß bzw. große Reibung ertragen kann. Die dort genannte

Halteschicht bzw. deren faserverstärkter Werkstoff ist von der Art, daß sie bzw. er der Wand große Festigkeit oder Festigkeiten anderer Art als die Verschleißfestigkeit verleiht, insbesondere große Zugfestigkeit, vorzugsweise zur Aufnahme eines Drucks eines im Innenraum des hohlen Körpers befindlichen Fluids. Die betreffenden Zugkräfte (sie weisen beim hohlen Umdrehungskörper in Umfangsrichtung) werden von Verstärkungsfasern dieser Halteschicht aufgenommen, die dann durch diese Zugkräfte unter Faserlängszugspannung stehen. Solche Verstärkungsfasern sind insbesondere Umfangsfasern, d. h. in Umfangsrichtung gewickelte bzw. verlaufende Verstärkungsfasern. Auch schräg zur Umfangsrichtung verlaufende, sich kreuzende Verstärkungsfasern können vorgesehen werden. Es soll die keramische Innenschicht durch diese Halteschicht unter Druckvorspannung (die betreffenden Druckkräfte weisen beim hohlen Umdrehungskörper in Umfangsrichtung) gesetzt sein, so daß wesentlich höhere Innendrücke ertragen werden als bei einem hohlen Körper, dessen Wand nur aus keramischem Werkstoff besteht. Die keramische Innenschicht ist dann also bei Innendruck nicht zu sehr auf Zug belastet, was sie evtl. nicht aushalten würde. Die genannte Druckvorspannung kann auch so groß gemacht werden, daß die keramische Innenschicht bei kleineren Innendrücken nur unter Druckspannung steht; Druckspannung kann sie besser ertragen als Zugspannung. Ferner kann diese Halteschicht einen hohen Elastizitätsmodul, eine äußerst geringe Wärmedehnung und eine relativ große Temperaturbeständigkeit aufweisen. Zur Wärmeisolierung ist die genannte Isolierkeramik-Zwischenschicht zwischen den beiden anderen genannten Schichten vorgesehen. Durch diese Zwischenschicht kann die Wärmeleitung nach außen vermindert werden und somit die Wärme innen gehalten und auch eine Überhitzung der Halteschicht und eine Abnahme der Festigkeit der Halteschicht verhindert werden. Dank dieser Zwischenschicht läßt sich die Wand bei thermischer Belastung mit geringer Kühlleistung auf einer für den Werkstoff der Halteschicht erträglichen Temperatur halten.

Ausbildungen und Weiterentwicklungen der erfindungsgemäßen Wand sind insbesondere in den Unteransprüchen 2 bis 6 aufgeführt.

Für den Anspruch 2 gilt ebenfalls all das, was über die Wand bzw. ihre drei Schichten im Anschluß an die Angabeder Erfindung, d. h. an den diesbezüglichen Hinweis auf das Kennzeichen des Anspruchs 1 ausführlich ausgeführt ist, nur daß jetzt die metallische Halteschicht bzw. deren Metall von der Art ist, daß sie bzw. das Metall nun der Wand große Festigkeit oder Festigkeiten anderer Art als die Verschleißfestigkeit verleiht, insbesondere große Zugfestigkeit, und nur daß jetzt die genannten Zugkräfte von dieser metallischen Haiteschicht aufgenommen werden können und die keramische Innenschicht durch diese metallische Halteschicht unter eine genannte Druckvorspannung gesetzt werden kann. Ferner sind bei der Halteschicht aus Metall die Festigkeit, z.B. die Zugfestigkeit, der Elastizitätsmodul und die Temperaturbeständigkeit öfter kleiner und ist dort die Wärmedehnung öfter größer als bei faserverstärkten Werkstoffen, was auch für hochwarmfesten Stahl als bevorzugtes Halteschicht-Metall - siehe den Anspruch 4 - gelten kann. Insbesondere wegen dieser öfter kleineren Temperaturbeständigkeit und größeren Wärmedehnung ist die Isolierkeramik-Zwischenschicht vorgesehen. Die im Anspruch 3 genannten keramischen Werkstoffe der keramischen Innenschicht weisen hohe Temperaturfestigkeit und hohe Verschleiß- bzw. Abriebfestigkeit auf, undsiehe den Anspruch 5 - kohlenstoffaserverstärkter Graphit, für die Halteschicht, weist große Zugfestigkeit auf. Die im Anspruch 6 angegebenen Werkstoffe für die Zwischenschicht sind gut wärmeisolierend. Der faserverstärkte Werkstoff (Einbettungswerkstoff, Matrix) der Halteschicht ist insbesondere organischer Werkstoff oder Metall.

Die keramische Innenschicht kann insbesondere dadurch unter eine genannte Druckvorspannung gesetzt werden, daß gemäß dem Anspruch 7 vorgegangen wird. Z.B. werden also die drei Schichten als feste Hohlkörper hergestellt und der Zwischenschicht-Hohlkörper auf den Innenschicht-Hohlkörper und der Halteschicht-Hohlkörper auf den Zwischenschicht-Hohlkörper aufgeschrumpft. Dieses Verfahren ist z.B. zur Herstellung des Rohrs (siehe den Überbegriff des Anspruchs 1) geeignet. Das Verfahren ist relativ einfach durchzuführen.

Insbesondere bei einem komplizierter geformten hohlen Körper, aber auch z. B. bei einem Rohr, kann bezüglich der Isolierkeramik-Zwischenschicht und der Halteschicht aus Metall wie in den Ansprüchen 8, 10 und 11 angegeben vorgegangen werden. Das im Anspruch 8 genannte Aufbringen der Pulverschicht geschieht insbesondere wie im Anspruch 9 angegeben. Durch aufsintern des Metalls (Anspruch 10), insbesondere des hochwarmfesten Stahls, auf die Isolierkeramik-Zwischenschicht ergibt sich von selbst eine genannte Druckvorspannung der keramischen Innenschicht, da bei der Abkühlung nach dem Sintern die Schrumpfung des Metalls größer ist als die Schrumpfung der keramischen Innenschicht bzw. des keramischen Innenteils.

Die Erfindung wird insbesondere bei einer Dieselmotor-Vorbrennkammer, einer Verbrennungsmotor-Zylinderlaufbuchse, einem heißgasberührten Gehäuse oder Gehäuseteil, einem Wälzlagerring und einem Gleitlager, z. B. bei Lagerschalen desselben, als genanntem hohlem Körper angewendet. Diese Einrichtungen bzw. Teile sind thermisch und mechanisch (insbesondere durch genannten Innendruck und/ oder Reibung) erheblich belastet. Ferner ist bei ihnen meist eine gute Wärmeisolation erwünscht, insbesondere bei der genannten Vorbrennkammer und der genannten Zylinderlaufbuchse zur Kleinhaltung der Verluste des Motors.

In der Zeichnung sind zwei Ausführungsbeispiele der erfindungsgemäßen mehrschichtigen Wand bei einer Vorbrennkammer und einer Zylinderlaufbuchse eines Dieselmotors in einem Längsschnitt dargestellt.

Die Vorbrennkammer 22 und die Zylinderlaufbuchse 23 sind hohle Umdrehungskörper. Die Vorbrennkammer 22 befindet sich in einer Bohrung eines Zylinderkopfs 13 aus Stahl. Sie bzw. ihre Wand besteht aus einer wärmefesten, keramischen Innenschicht 10 aus Siliziumkarbid (SiC), einer Isolierkeramik-Schicht 11 aus Magnesiumaluminiumsilikat (MAS) und einer Halteschicht 12 aus kohlenstoffaserverstärktem Graphit. Die keramische Innenschicht 10 verläuft, zur Zylinderlaufbuchse 23 hin gesehen, so, daß der Innenraum der Vorbrennkammer 22 sich zuerst kegelstumpfförmig verengt, anschließend, zur Bildung eines bauchigen Brennraums 19, sich kegelstumpfförmig erweitert und dann beckenartig zusammenzieht, um daran anschließend zylindrisch zu verlaufen. Die Halteschicht 12 bzw. also die Vorbrennkammer 22 ist außen längs den beiden Kegelstümpfen zylindrisch, um sich dann ebenfalls beckenartig zusammenzuziehen und dann zylindrisch zu verlaufen. Die genannte Zylinderkopfbohrung hat die gleiche Form und die gleichen Abmessungen.

Die Vorbrennkammer 22 ist, damit die Halteschicht 12 aufgebracht werden kann, aus drei axial aufeinanderfolgenden Teilen zusammengesetzt, wobei die Teilebenen beim Zusammenstoß der beiden Kegelstümpfe und beim großen Beckendurchmesser liegen. Jeweils wird die keramische Innenschicht 10 als festes Teil hergestellt, die Isolierkeramik-Zwischenschicht 11 durch Aufbringen einer Schicht sinterfähigen Isolierkeramikpulvers aus Magnesiumaluminiumsilikat (MAS) auf den keramischen Innenkörper 10 durch isostatisches Pressen oder durch Umspritzen (Spritzguß) und Sintern dieser Pulverschicht hergestellt und die Halteschicht 12 als festes Teil hergestellt und auf die Isolierkeramik-Zwischenschicht 11 aufgeschrumpft.

Ein Einsatzstück 14 drückt die drei Vorbrennkammer-Teile in der Zylinderkopfbohrung mittels nicht dargestellter, das Einsatzstück 14 mit dem Zylinderkopf 13 verbindender, achsparalleler Schrauben gegeneinander und gegen das Becken des Zylinderkopfs 13. Der Ausströmzylinder der Vorbrennkammer 22 ragt etwas in den Brennraum 20 des Motorzylinders hinein, weist dort auf dem Umfang gleichmäßig verteilt angeordnete, etwa radiale Ausströmkanäle 15 auf und geht mit seinen drei Schichten 10 bis 12 in eine also ebenfalls dreischichtige, ihn abschließende Stirnwand über.

Die Zylinderlaufbuchse 23 ist ein Hohlzylinderkörper und sitzt in einem Motorblock 21, mit dem, was nicht dargestellt ist, der Zylinderkopf 13 verschraubt ist. Die Zylinderlaufbuchse 23 bzw. ihre Wand besteht aus einer wärme- und verschleiß- bzw. abriebfesten, keramischen Innenschicht 16 aus Siliziumkarbid (SiC), einer Isolierkeramik-Schicht 17 aus Aluminiumtitanat (AITi0₃) und einer Halteschicht 18 aus hochwarmfesten Stahl. Die Schichten 16 und 17 werden einzeln als feste Teile hergestellt, und das Teil 17 wird auf das Teil 16 aufgeschrumpft. Die Halteschicht 18 wird dann durch Aufbringen eines sinterfahigen Pulvers aus hochwarmfesten Stahl auf das Teil 17 durch isostatischen Pressen oder durch Umspritzen (Spritzguß) und Sintern dieser Pulverschicht hergestellt.

Nachfolgend wird beispielhaft ein erfindungsgemäßes Verfahren zur Herstellung einer Zylinderlaufbuchse aus SiC/MAS und Nimonic 90^{R} angegeben. Zunächst wird ein Keramikrohr aus drucklos gesintertem SiC mit den Maßen Innendurchmesser 70 mm, Außendurchmesser 80 mm und Länge 100 mm hergestellt. Dieses Rohr wird durch Kaltisostatpressen mit einer solchen Glaspulverschicht umgeben, die durch Wärmebehandlung in eine MAS-Schicht überführbar ist. Die Herstellung eines solchen Glaspulvers wird beschrieben in "Properties of Cordierit Glass-Ceramics Produced by Sintering and Crystallization of Glass Powder" by Claes I. Helgesson in Science of Ceramics Vol. 8 1979, Seiten 347 bis 361, veröffentlicht von The British Ceramic Society. Die fertige MAS-Schicht wird spanabhebend bearbeitet, so daß ein SiC-Rohr mit einer Außenschicht von ca. 5 mm Dicke aus MAS entsteht. Dieser Verbundkörper aus keramischer Innen- und MAS-Zwischenschicht wird nun mit einer 5 mm dicken Schicht aus Kohlenstoffasern in Umfangsrichtung gewickelt und mit zur rückstandsreichen Verkokung geeignetem Harz (Phenole, Polyimide, Polyphenylene) imprägniert. Das Harz wird unter Sauerstoffabschluß (üblicherweise unter Schutzgas) bei Temperaturen bis 1000°C verkokt. Das Imprägnieren und Verkoken wird zwei bis fünf mal wiederholt. Anschließend erfolgt eine Graphitierung durch Erhitzen unter Schutzgas auf 2000°C während einer Dauer von 10 Stunden. Anstelle der Kohlefaser können auch mit Borkarbid beschichtete Borfasern zur Anwendung kommen in einer Mätrix von Aluminium, wobei vorzugsweise Aluminium 6061 F oder Aluminium 2024 F verwendet wird. In diesem Fall erfolgt eine Wärmebehandlung bei einer Temperatur von 560° C unter einem Arbeitsdruck von 15 bar.

Anstelle einer faserverstärkten Halteschicht kann eine solche aus Metall aufgebracht werden.

Die äußere Halteschicht besteht aus wärmebeständigem Stahl wie z. B. X 10 CrNiTi 1810, Inconel 718^{R}_{O}der C 263 oder Mimonic 90^{R}. Die Verbindung der äußeren Halteschicht mit dem aus Innenschicht und Zwischenschicht bestehenden Verbundkörper erfolgt vorzugsweise durch Schrumpfen, indem ein Rohr aus Nimonic 90 mit einem Außendurchmesser von 100 mm, Innendurchmesser 90,4 mm ± 50 um, Länge 100 mm hergestellt wird, auf 600° C erhitzt wird und auf den Verbundkörper aufgeschoben wird. Beim Abkühlen erfolgt dann die Schrumpfverbindung.

Ein weiteres Beispiel für die Anwendung des erfindungsgemäßen Verfahrens zur Herstellung einer Vorbrennkammer läuft wie folgt ab: Es wird ein Innenteil der Vorbrennkammer aus drucklos gesintertem Si₃N₄ hergestellt. Danach wird eine MAS-Schicht als Zwischenschicht aufgebracht wie in dem erst beschriebenen Verfahrensbeispiel. Zur Herstellung der äußeren Halteschicht wird eine Pulverschicht aus Udimet 700^{R-}Pulver (Korngröße 45 µm) durch kaltisostatisches Pressen bei 2000 bar auf die MAS-Schicht aufgebracht. Danach erfolgt eine mechanische Bearbeitung der noch grünen Schicht auf eine Wandstärke von 6 mm. Dieser mechanischen Bearbeitung schließt sich Sintern durch Erhitzen des gesamten Körpers auf 1200°C unter Schutzgas während einer Dauer von 4 Stunden an. Dabei beträgt die aufheizgeschwindigkeit 5° C pro Minute.

## Patentansprüche

1. Mehrschichtige Wand eines hohlen Körpers, insbesondere Umdrehungskörpers, z. B. eines Rohrs oder Gehäuses, dadurch gekennzeichnet, daß diese Wand auf der Belastungsseite, d. h. innen, eine wärme- und/oder verschleißfeste, keramische Innenschicht (10), eine äußere Halteschicht (12) aus faserverstärktem Werkstoff oder Metall und eine Zwischenschicht (11) aus wärmeisolierendem, keramischem Werkstoff zwischen diesen Schichten (10, 12) aufweist, wobei die Zwischenschicht auf die Innenschicht aufgeschrumpft oder aufgesintert ist.

2. Mehrschichtige Hohlkörperwand nach Anspruch 1, dadurch gekennzeichnet, daß die Halteschicht (12) auf den aus Innen- und Zwischenschicht (10, 11) bestehenden Verbundkörper eine Druckvorspannung ausübt.

3. Mehrschichtige Hohlkörperwand nach anspruch 1 oder 2, dadurch gekennzeichnet, daß der Werkstoff der genannten keramischen Innenschicht (10.16) Siliziumkarbid (SiC) oder Siliziumnitrid (Si₃N₄) ist.

4. Mehrschichtige Hohlkörperwand nach den Ansprüchen 1 bis 3, dadurch gekennzeichnet, daß das Metall hochwarmfester Stahl ist.

5. Mehrschichtige Hohlkörperwand nach den Ansprüchen 1 bis 4, dadurch gekennzeichnet, daß der faserverstärkte Werkstoff kohlenstoffaserverstärkter Graphit ist.

6. Mehrschichtige Hohlkörperwand nach mindestens einem der Ansprüche 1 bis 5, dadurch gekennzeichnet, daß der wärmeisolierende, keramische Werkstoff Lithiumaluminiumsilikat (LAS), Magnesiumaluminiumsilikat (MAS), Aluminiumtitanat (AITi0₃) oder pyrolytisches Bornitrid (BN) ist.

7. Verfahren zur Herstellung der mehrschichtigen Wand nach mindestens einem der Ansprüche 1 bis 6, dadurch gekennzeichnet, daß die genannte Halteschicht (12,17) auf den aus Innen- und Zwischenschicht bestehenden Verbundkörper aufgeschrumpft wird.

8. Verfahren zur Herstellung der mehrschichtigen Wand nach mindestens einem der Ansprüche 1 bis 6, dadurch gekennzeichnet, daß die Isolierkeramik-Zwischenschicht (11) durch aufbringen einer Schicht aus sinterfähigem Isolierkeramikpulver und Sintern derselben hergestellt wird.

9. Verfahren nach Anspruch 8, dadurch gekennzeichnet, daß die Pulverschicht durch isostatisches Pressen oder durch Umspritzen (Spritzguß) aufgebracht wird.

10. Verfahren zur Herstellung der mehrschichtigen Wand nach mindestens einem der Ansprüche 1 bis 9, dadurch gekennzeichnet, daß die Halteschicht aus Metall durch Umgießen mit dem Metall in einer Gußform hergestellt werden.

11. Verfahren zur Herstellung der mehrschichtigen Wand nach Anspruch 8 oder 9, dadurch gekennzeichnet, daß die äußere Halteschicht aus Metall durch Aufbringen einer Schicht aus sinterfähigem Metallpulver auf den aus Innen- und Zwischenschicht bestehenden Verbundkörper und Sintern des Pulvers hergestellt wird.

## Claims

1. Multi-layer wall of a hollow body, particularly a body of revolution e.g. of a tube or housing, characterised in that on the loading side, i.e. internally, this wall has a heat and/or wear- resistant ceramic inner layer (10), an outer supporting layer (12) of fibre reinforced material or metal and an intermediate layer (11) of heat insulating ceramic material between these layers (10, 12), the intermediate layer being shrunk or sintered onto the inner layer.

2. Multi-layer hollow body wall according to Claim 1, characterised in that the supporting layer (12) exerts an initial compressive strain on the bonded structure which consists of inner and intermediate layers (10, 11).
Multi-layer hollow body wall according to Ctaim 1 or 2, characterised in that the material of the said ceramic inner layer (10, 16) is silicon carbide (SiC) or silicon nitride (Si3n4).

4. Multi-layer hollow body wall according to Claims 1 to 3, characterised in that the metal is highly heat resistant steel.

5. Multi-layer hollow body wall according to Claims 1 to 4, characterised in that the fibre- reinforced material is carbon fibre reinforced graphite.

6. Multi-layer hollow body wall according to at least one of Claims 1 to 5, characterised in that the heat insulating ceramic material is lithium aluminium silicate (LAS), Magnesium aluminium silicate (MAS), Aluminium titanate (AITi03) or pyrolytic boron nitride (BN).

7. A method of producing the multi-layer wall according to at least one of Claims 1 to 6 characterised in that the said supporting layer (12,17) is shrunk onto the bonded member consisting of inner and intermediate layers.

8. A method of producing a multi-layer wall according to at least one of Claims 1 to 6, characterised in that the insulatingceramic intermediate layer (11) is produced by applying a layer of sinterable insulating ceramic powder and sintering it.

9. Method according to Claim 8, characterised in that the layer of powder is applied by isostatic moulding or by injection (injection moulding). 10. Method of producing the multi-layer wall according to at least one of Claims 1 to 9, characterised in that the supporting layer of metal is produced by pouring the metal around in a casting mould.

11. Method of producing a multi-layer wall according to Claim 8 or 9, characterised in that the outer ssupporting layer is produced from metal by applying a layer of sinterable metal powder to the bonded member consisting of internal and intermediate layers and then sintering the powder.

## Revendications

1°) Paroi à plusieurs couches d'un corps creux notamment d'un corps de révolution par exemple d'un tube ou d'un boîtier, paroi caractérisée en ce que du côté des charges c'est-à-dire à l'intérieur, elle comporte une couche intérieure (10) en matière céramique réfractaire et/ou résistant à l'usure, une couche de tenue (12) extérieure en un matériau renforcé par des fibres en métal et une couche intermédiaire (11) en une matière céramique à caractéristique d'isolation thermique entre ces couches (10, 12), la couche intermédiaire étant réalisée sur la couche intérieure par rétreinte ou par frittage.

2°) Paroi de corps creux à plusieurs couches selon la revendication 1, caractérisée en ce que la couche de tenue (12) exerce une précontrainte de pression sur le corps composite constitué de la couche intérieure et de la couche intermédiaire (10,11).

3°) Paroi de corps creux à plusieurs couches selon la revendication 1 ou 2, caractérisée en ce que le matériau de la couche céramique interne (10, 16) est du carbure de silicium (SiC) ou du nitrure de silicium (Si₃N₄).

4°) Paroi de corps creux à plusieurs couches selon les revendications 1 à 3, caractérisée en ce que le métal est de l'acier très réfractaire.

5°) Paroi de corps creux a plusieurs couches selon les revendications 1 à 4, caractérisée en ce que le matériau renforcé par des fibres est du graphite renforcé par des fibres de carbone.

6°) Paroi de corps creux a plusieurs couches selon au moins l'une des revendications 1 à 5, caractérisée en ce que le matériau céramique à caractéristique d'isolation thermique est du silicate-lithiumaluminium (LAS), du silicate de magnésium-aluminium (MAS), du titanate d'aluminium (AITi0₃) ou du nitrure de bore pyrolytique (BN).

7°) Procédé pour la fabrication d'une paroi à plusieurs couches selon au moins l'une des revendications 1 à 6, caractérisé en ce que la couche de tenue (12, 17) est réalisée par rétreinte sur le corps composite formé de la couche intérieure et de la couche intermédiaire.

8°) Procédé pour la fabrication de la paroi à plusieurs couches selon au moins l'une des revendications 1 à 6, caractérisé en ce que la couche intermédiaire en céramique isolante (11) est réalisée par application d'une couche de poudre de céramique isolante susceptible de fritter et par frittage de cette couche.

9°) Procédé selon la revendication 8, caractérisé en ce que la couche de poudre est appliquée par pressage isostatique ou par pulvérisation (injection).

10°) Procédé de fabrication d'une paroi à plusieurs couches selon au moins l'une des revendications 1 à 9, caractérisé en ce que la couche de tenue est en métal fabriquée par coulée du métal dans un moule de coulée.

11°) Procédé de fabrication de la paroi à plusieurs couches selon les revendications 8 ou 9, caractérisé en ce que la couche de tenue extérieure est réalisée en métal par application d'une couche de poudre métallique susceptible de fritter sur le corps composite formé de la couche intérieure et de la couche intermédiaire et par frittage de cette poudre.
